# EUROPÄISCHE PATENTSCHRIFT

(11) **EP 0 203 429 B1**
(45) Veröffentlichungstag und Bekanntmachung des Hinweises auf die Patenterteilung: **03.05.1989**
(21) Anmeldenummer: 86106278.4
(22) Anmeldetag: 07.05.1986
(51) Int. Cl.: B63H 9/06

(54) **Yachtsegel**
Sail for a sailing craft
Voile pour bateau

(30) Priorität: 17.05.1985 DE 3517757
(43) Veröffentlichungstag der Anmeldung: 03.12.1986
(73) Patentinhaber: HOECHST AKTIENGESELLSCHAFT, 65926 Frankfurt am Main (DE)
(72) Erfinder: Zalewski, Edwin, D-8901 Wehringen (DE)

(56) Entgegenhaltungen:
- EP-A- 0 034 189
- EP-A- 0 056 657
- DE-A- 3 119 734
- FR-A- 1 149 799
- FR-A- 2 506 717
- US-A- 4 444 822

## Beschreibung

Die Erfindung betrifft ein Segel für Segelyachten, die mit einer texilen Faserschicht verstärkt sind.

Es ist bekannt, für die Herstellung von Segeln für Segelyachten sogenannte Segelyachttuche zu verwenden, die aus synthetischen Fäden, vorzugsweise Polyesterfäden, hergestellt sind. Wegen der hohen Anforderungen, die an solche Segelyachttuche gestellt werden, müssen die Gewebe eine außerordentlich dichte Gegeweeinstellung aufweisen, da nur dadurch gewährleistet ist, daß das Gewebe sich auch in diagonaler Richtung nicht verzerren läßt. Die Herstellung solcher Segelyachttuche stellt hohe Anforderungen in der Webtechnik, ist zeitaufwendig und kostenintensiv.

Man hat daher auch versucht, anstelle solcher Segelyachttuche Segel für Segelyachten aus Kunststoffolien herzustellen. Die Verwendung stabil genug gehaltener Folien für diesen Zweck hat den Vorteil, daß sich solche Folien in diagonaler Richtung nicht verzerren lassen. Nachteilig ist jedoch die schlechte Weiterreißfestigkeit von Folien. Um diese zu verbessern hat man daher versucht, Folien für die Herstellung von Segeln mit textilen Flächengebilden zu verstärken, z.B. dadurch, daß man sie mit solchen Flächengebilden verklebt. Aus Gewichtsgründen sind jedoch einer solchen Lösung Grenzen gesetzt. Verklebt man eine Folie mit sehr schütter eingestellten Geweben, so ergeben sich Haftungsprobleme zwischen Folie und Gewebe. Hinzu kommt, daß sich bei der Handhabung solcher Segel Schwierigkeiten ergeben. So wird bei dem immer erforderlichen Aufrollen solcher doppellagigen Gebilde aus einer relativ steifen und dicken Folie und einem relativ dünnen Gewebe der kleinere Innendurchmesser des Segels gestaucht und der größere Außendurchmesser gezerrt. Durch die dabei immer auftretenden Kräfte wird der Verbund zwischen den beiden Lagen in einer Weise beansprucht, die zu seinerZerstörung und damit zum Unbrauchbarwerden des Segels führen.

Aus der EP-A-0 056 657 ist ein Segel bekannt, das im Prinzip aus einem einzigen Flächengebilde und zwar einer, vorzugsweise durch thermoplastische Fasern verstärkten, thermoplastischen Folie besteht. Dieses Material wird in die gewünschte Segelform geschnitten, dann an seinen Kanten unterstützt und permanent verformt zu einem dreidimensionalen Gebilde, indem der Mittelteil des Materials durch Hitze und/oder Druck gedehnt wird.

Als thermoplastisches Material wird hierbei eines gewählt, das die bei dem Verformungsprozeß erhaltene Form beibehält. Sofern hierbei ein Folien-Material eingesetzt wird, das nicht faserverstärkt ist, ergeben sich die oben erwähnten Nachteile von Foliensegeln insbesondere ihre mangelhafte Langzeitstabilität. Der Einsatz eines faserverstärkten Folienmaterials setzt voraus, daß die Fasermasse in die Folie eingearbeitet wird, d.h. daß das Material speziell für diese Segel hergestellt werden müßte, was die Kosten sehr steigert, und daß wegen der erforderlichen Mindeststärke eines solchen Materials auch wieder die für verstärkte Foliensegel charakteristischen Gewichtsnachteile zum Tragen kommen.

Aus der EP-A-0 034 189 ist ein Segel bekannt, das aufgrund seiner speziell strukturierten Oberfläche die Strömung des Windes an der Segeloberfläche günstig beeinflussen soll. Dieses bekannte Segel wird hergestellt durch Beschichten einer Textilgrundlage mit einer durch Kalandrieren oberflächlich strukturierten Folie aus einem thermoplastischen Kunststoff, wobei als Textilgrundlage zwar ein Vlies eingesetzt werden kann, vorzugsweise jedoch Gewebe aus Synthesefasern benutzt werden. Diese Druckschrift gibt keinen Hinweis auf die Herstellung eines leichten und dabei auch unter hoher mechanischer Beanspruchung formstabilen Yachtsegels.

Die erfindungsgemäßen Segel für Segelyachten vermeiden die Nachteile bekannter Segelkonstruktionen.

Die erfindungsgemäßen Segel für Segelyachten sind dadurch gekennzeichnet, daß sie aus einem verfestigten Vlies aus Fasern oder Fäden aus synthetischen linearen Hochpolymeren, das ein- oder beidseitig mit einem Gewebe oder einem anderen textilen Flächengebilde belegt ist, bestehen oder ein solches enthalten.

Es ist auch möglich, zwei verfestigte Vliese mit einem dazwischenliegenden textilen Flächengebilde zu verstärken. Diese Anordnung entspricht einer einseitigen textilen Belegung der verfestigten Vliese.

Unter verfestigten Vliesen aus Fasern oder Fäden aus synthetischen linearen Hochpolymeren sind Vliese zu verstehen, die durch Ablegen von Fasern oder Endlosfäden gebildelt und anschließend in üblicher Weise, z.B. durch Verkleben oder Vernadeln verfestigt wurden. Bevorzugt werden dabei Vliese verwendet, die nach dem sogenannten Spunbond-Verfahren hergestellt wurden.

Die erfindungsgemäßen Segel für Segelyachten lassen sich wie die aus Folien auch in diagonaler Richtung nicht verzerren. Gegenüber den letztgenannten zeigen sie jedoch den Vorteil einer erheblich besseren Weiterreißfestigkeit.

Segel für Segelyachten müssen die an sie gestellten Anforderungen hinsichtlich Festigkeit, Formstabilität und Weiterreißfestigkeit erfüllen, sollen aber andererseits möglichst leicht sein, d.h. ein geringes Flächengewicht aufweisen.

Auch für die erfindungsgemäßen Segel für Segelyachten werden daher verfestigte Vliese verwendet, die ein möglichst geringes Flächengewicht aufweisen, ohne daß dabei die anderen Anforderungen vernachlässigt werden.

Die Verbindung der verfestigten Vliese mit den textilen Flächengebilden kann durch Verkleben und/ oder Vernadeln oder Vernähen erfolgen. Hierin besteht ein erheblicher Vorteil der erfindungsgemäßen Segel für Segelyachten gegenüber den Segeln aus Folie.

Die erfindungsgemäßen Segel für Segelyachten können selbstverständlich auch je nach Auslegung für die Besegelung anderer Wasserfahrzeuge, z.B. auch von Surfbrettern eingesetzt werden.

Die erfindungsgemäßen Segel für Segelyachten können einen verschiedenen Aufbau aufweisen. Sie können aus einem verfestigten Vlies, einseitig verbunden mit einem Gewebe oder einem anderen textilen Flächengebilde oder aber aus einem verfestigten Vlies, beidseitig belegt mit einem Gewebe oder einem anderen Flächengebilde, bestehen. Ebenso ist es möglich, ein textiles Flächengebilde beidseitig mit einem verfestigten Vlies zu belegen.

### Beispiel

Ein Segel wurde hergestellt aus einem nach dem Spunbond-Verfahren hergestellten Vlies aus Polyesterfilamenten mit einem Einzeltiter von 4 dtex, das zusätzlich mit einem Gewebe aus Polyesterfäden 280 dtex, das 16 Fäden pro Zentimeter in Kette und Schuß aufwies, verbunden wurde. Die Verbindung erfolgte durch Verkleben mit einem Acrylat-Binder. Die Weiterreißfestigkeit betrug 125 N (gemessen in DIN 53 356). Die Festigkeit betrug 1200 N.

## Patentansprüche

1. Segel für Segelyachten, die mit einer textilen Faserschicht verstärkt sind, dadurch gekennzeichnet, daß sie aus einem verfestigten Vlies aus Fasern oder Fäden aus synthetischen linearen Hochpolymeren, das ein- oder beidseitig mit einem Gewebe oder einem anderen textilen Flächengebilde belegt ist, bestehen oder ein solches enthalten.

2. Segel für Segelyachten nach Anspruch 1, dadurch gekennzeichnet, daß das verfestigte Vlies aus Polyesterfilamenten nach dem Spunbond-Verfahren hergestellt ist.

## Claims

1. A sail for sailung yachts which is reinforced with a textile fiber layer, characterized in that it consists of or contains a consolidated web non woven of fibers or filaments made of synthetic linear high polymers which is covered on one or both sides with fabric or some other textile sheetlike structure.

2. The sail for sailing yachts as claimed in claim 1, characterized in that the consolidated web is prepared from polyester filaments by the spunbond process.

## Revendications

1. Voiles pour yachts à voiles qui sont renforcées par une couche de fibre textiles, caractérisées en ce qu'elles se composent de, ou contiennent une nappe intissée consolidée formée de fils ou de fibres en superpolymères linéaires synthétiques et qui est recouverte sur un ou sur les deux côtés d'un tissu ou d'un autre produit plat textile.

2. Voiles pour yachts à voiles selon la revendication 1, caractérisées en ce que la nappe intissée consolidée est fabriquée à partir de filaments de polyester selon le procédé «Spunbond».
